# EUROPÄISCHE PATENTSCHRIFT

(11) **EP 0 359 002 B1**
(45) Veröffentlichungstag und Bekanntmachung des Hinweises auf die Patenterteilung: **03.03.1993**
(21) Anmeldenummer: 89115665.5
(22) Anmeldetag: 25.08.1989
(51) Int. Cl.: C23C 8/02, C23C 22/83

(54) **Verfahren zum Beschichten metallischer Gegenstände und nach diesem Verfahren beschichteter Gegenstand**
Process for coating metal articles, and articles so coated
Procédé de revêtement d'objets métalliques et objets ainsi obtenus

(30) Priorität: 10.09.1988 DE 3830848
(43) Veröffentlichungstag der Anmeldung: 21.03.1990
(73) Patentinhaber: BÖHLER AKTIENGESELLSCHAFT, D-40549 Düsseldorf (DE)
(72) Erfinder: Pauls, Jochen O., Dipl.-Ing., D-4005 Meerbusch (DE)

(56) Entgegenhaltungen:
- US-A- 2 057 813
- US-A- 4 249 964
- CHEMICAL ABSTRACTS, Band 85, Nr. 26, 27. Dezember 1976, Seiten 207, 208, Zusammenfassung Nr. 196 072x, Columbus, Ohio, US; A.D.MOSHKOV et al.: "Investigation of the process of carbonitriding of porous iron sintered articles subjected to preliminary phosphatizing"
- CHEMICAL ABSTRACTS, Band 101, Nr. 14, Oktober 1984, Seite 245, Zusammenfassung Nr. 115 090a, Columbus, Ohio, US; & JP-A-59 15 984
- PATENT ABSTRACTS OF JAPAN, Band 9, Nr. 196 (C-297)[1919], 13. August 1985; & JP-A-60 63 394

## Beschreibung

Die Erfindung betrifft ein Verfahren wie es im Oberbegriff des Patentanspruches 1 angegeben ist. Ferner betrifft die Erfindung einen metallischen Gegenstand, z.B. ein Werkstück mit einer insbesondere korrosions-und verschleißfesten Deckschicht, in der auch Metalle und/oder Metallverbindungen eingelagert sein können.

Ziel der Erfindung ist es, auf Metallkörper bzw. metallische Oberflächen Schichten aufzubringen, welche die Korrosionsbeständigkeit, die Verschleißfestigkeit und andere Eigenschaften des Gegenstandes verbessern.

Metallische Schutzschichten und Überzüge , insbesondere aus unedlen Metallen, wie z.B. elektrolytisch abgeschiedene Zn- und Cd-Schichten , gewährleisten im weitgehend unbeschädigten Zustand eine gegenüber dem unbehandelten Grundwerkstoff verbesserte Beständigkeit gegen korrosive Angriffe.

Die Abriebfestigkeit bzw. Verschleißfestigkeit derartiger Schichten ist für einige Anwendungszwecke nicht ausreichend, so daß es zu vorzeitiger , gegebenenfalls örtlicher, Korrosion von Gegenständen beim praktischen Gebrauch derselben kommt.

Zur Verbesserung der Verschleißfestigkeit ist es bekannt, metallische Werkstoffe mit Schichten aus Hartstoffen zu überziehen, was jedoch einen sehr aufwendigen Vorgang darstellt, der oft mit Schwierigkeiten in der Verfahrensführung verbunden ist und oftmals nicht eine erwünschte Korrosionsbeständigkeit bewirkt.

Aus der US-A-2 0̸57 813 ist ein Verfahren zum Nitrieren der Oberflächen von aus korrosionsbeständigen Eisenbasislegierungen, insbesondere Chrom- oder Nickel- Legierungen bestehenden Teilen bekannt. Eine durch legierungstechnische Maßnahmen erreichte Korrosionsbeständigkeit ist durch eine Passivität der Oberflächen gekennzeichnet. Diese Passivität bzw. Passivierungsschicht kann durch PO4- Radikale entfernt werden, wodurch bei einem nachfolgenden Nitrierprozeß eine gleichmäßige Oberflächenhärtung durch Nitridbildung ermöglicht wird.
Nach Chemical Abstracts, Bd. 85, Nr.26, S. 207-208, Zusammenfassung Nr. 196072x erfolgten Gefügeuntersuchungen mit gesinterten Ringproben, welche nachfolgend teilweise phosphatiert, karbonitriert, ölgehärtet und angelassen wurden. Dabei zeigte sich, daß die Mikrostruktur des Probenwerkstoffes im gehärteten Zustand aus Karbonitriden, Martensit und Restaustenit bestand und daß der Anteil an Restaustenit im Gefüge durch eine vorherige Phosphatierung wesentlich gesenkt wird, obwohl die Umwandlungsremperaturen des Restaustenits gleichbleiben. Die Karbonitrierung eines phosphatierten Metalles bewirkt eine Bilding von komplexen Fem (C,N,P)n- Typ- Verbindungen, welche eine langgestreckte Form aufweisen. Im praktischen Einsatz in Textilmaschinen wird mittels derartiger Oberflächen an Ringen das örtliche Verschleißverhalten verbessert und dadurch deren tragende Fläche erhöht bzw. lokale Flächenpressungen erniedrigt.
Das Aufbringen von keramischen Korrosionsschutzschichten mit einer aus einem Tauchbad oder durch ein oder mehrmaliges Spritzen aufgetragenen Schicht und einer nachfolgenden Aushärtung bei erhöhter Temperatur ist bekannt. Diese Schichten bewirken jedoch keinen aktiven Korrosionsschutz; die Porosität, insbesondere dünner Schichten, kann sich nachteilig auswirken und es bestehen Schwierigkeiten beim Aufbringen gleichmäßig dicker Schichten sowie bezüglich der Haftfestigkeit.

Um zu einem aktiven bzw. kathodischen Korrosionsschutz in einer Schutzschicht zu gelangen, die auch Verschleißbeanspruchungen standhält, wurde z.B. Al-Pulver ( kathodischer Korrosionsschutz) in anorganischer Bindungsmasse aufgetragen und bei ca. 350̸°C gehärtet. Es erwies sich, daß die elektrische Leitfähigkeit der Schicht ( Al-Partikel sind eingebettet) zu gering ist, daß die Schicht mikroporös und relativ weich ist.

Es wurde ferner versucht, die Schicht durch Strahlen mit Glaskugeln zu verformen bzw. die Umhüllungen der Metallpulverteilchen zu zerstören, um so die elektrische Leitfähigkeit der Schichten und somit die Korrosionsschutzwirkung zu erhöhen; dabei ergaben sich jedoch Verhämmerungen und Mikrorißbildungen. Schließlich wurde versucht,die Schicht bei erhöhter Temperatur auszuhärten, wodurch die elektrische Leitfähigkeit höher wird. Dabei wurde jedoch die Schicht porös und weich.

Die bisher bekannten Schichten, mit denen die Eigenschaften der überzogenen Werkstücke verbessert werden sollen, sind zumeist nicht ausreichend hart bzw. nicht ausreichend abrieb-und verschleißfest. Ferner besitzen sie eine unerwünschte Mikroporosität und geringe Haftfähigkeit, die insbesondere bei duktilem Untergrund und hoher spezifischer mechanischer Belastung zum Abblättern der Schicht bei insbesondere elastischer oder plastischer Verformung des Untergrundes führt; überdies kann der Körper durch den Beschichtungsprozeß oberflächlich verspröden, sodaß nur eine geringe Dauerschwingfestigkeit gegeben ist, wobei die Beschichtung selbst eine Bruchgefahr im Gegenstand induziert.

Aufgabe der Erfindung ist es, die oben angeführten Nachteile zu vermeiden und einen metallischen Gegenstand mit einer korrosions- und verschleißfesten Oberflächenschicht bzw. ein Verfahren zur Herstellung desselben zu schaffen, wobei die Beschichtung bei hoher Temperaturstabilität eine erhöhte Haftfestigkeit, eine verbesserte Korrosionsbeständigkeit und beste Verschleißeigenschaften bzw. Verschleißbeständigkeit bei gegebenenfalls oberflächengehärtetem Grundkörper bewirkt und eine hohe Wechselfestigkeit und Beständigkeit gegen Schwingungsrißkorrosion des Gegenstandes erreicht werden.

Diese Ziele werden bei einem Verfahren der eingangs genannten Art erfindungsgemäß dadurch erreicht, daß die getrocknete Beschichtung und/oder Obeflächenschicht bzw. oberflächennahe Schicht des metallischen Grundwerkstoffes der Gegenstände in einem Gas-Nitrier- oder Gas- Karbonitrierverfahren gehärtet wird (werden).

Ein metallischer Gegenstand mit einer korrosions- und verschleißfesten Oberflächenschicht ist im wesentlichen dadurch gekennzeichnet, daß der Basisteil, der aus einem gegebenenfalls nitrierbaren oder karbonitrierbarem Metall bzw. einer gegebenenfalls derartige Eigenschaften aufweisenden Legierung, z.B. Nitrierstahl, besteht und gegebenenfalls eine nitrierte oder karbonitrierte Oberfläche aufweist, eine Beschichtung mit einer Dichte von 2 bis 20̸0̸ µm aus einer Chrom- und/oder Molybdän- (Poly)-Phosphat- Verbindung, in der metallische und/ oder gegebenenfalls stickstoffenthaltende, aus Metallverbindungen bestehende Teilchen und/oder keramische Teilchen eingelagert sind, trägt und mit einem Gas- Nitrier- oder Gas-Karbonitrierverfahren ausgehärtet ist.

Weitere vorteilhafte Ausführungsformen der Erfindung ergeben sich aus der folgenden Beschreibung, den Beispielen und den Unteransprüchen.

Im folgenden wird die Vorgangsweise bei der Beschichtung von metallischen Gegenständen, z.B. Werkstücken, Werkzeugen, Formkörpern od. dgl., näher erläutert. Das Aufbringen der Schicht erfolgt auf metallische Gegenstände, insbesondere aus nitrid-bzw. karbonitridbildenden Metallen oder Legierungen, bzw. auf Gegenstände, die mit derartigen Oberflächenschichten versehen sind. Vorteilhafterweise werden Gegenstände aus Metall, Stahl bzw. Nitrierstahl mit den gegebenenfalls nitrierbare und/oder karbonitrierbare Metalle bzw. Legierungen enthaltenden Schichten versehen.

Auf die Gegenstände wird eine wässerige, saure (pH = 1- 4,5) Beschichtungsmischung aufgetragen, die Phosphationen und Ionen aus der Gruppe der Chromat-oder Molybdationen enthält. Vorzugsweise enthält sie Metallpulver ( vorzugsweise Kugelkörner) , insbesondere wasser- oder bevorzugterweise gasverdüste Metallpulver, die vorteilhaft mit Hilfe von Tensiden in Schwebe gehalten werden. Die Korngröße der Pulverteilchen beträgt maximal 10̸0̸ µm, vorzugsweise maximal 50̸ µm, da feine Pulver glatte dünne Schichten ausbilden und viele Kristallisationspunkte bei Trocknung der Metallsalze bieten. Als Metalle bzw. Legierungen, welche in Pulverform der Beschichtungsmischung zugesetzt werden können, kommen vorzugsweise unedle Metalle, z.B. Aluminium bzw. Nitrid-und/oder Karbonitridbildner in Frage.

Ferner kann die Beschichtungsmischung , insbesondere in dispergierter Form, Oxide, insbesondere Metalloxide, bzw. keramische Stoffe als Füllstoffe und Plastifizierungsmittel enthalten. Insbesondere kommen dafür seltene Erden-Oxide, MgO, ZrO₂ Al₂O₃ und ähnliche keramische Stoffe in Frage. Diese keramischen Teilchen besitzen eine Korngröße von bis zu 20̸ µm, vorzugsweise von bis zu 10̸ µm, insbesondere bis zu 5 µm, sodaß diese Teilchen mit den Metallpulvern dichte Kugelpackungen ausbilden können.

Die Metallpulver und die keramischen Teilchen werden in der wässerigen Lösung homogen verteilt, z.B. durch Rühren.

Es können mehrere verschiedene keramische Stoffe und/oder mehrere verschiedene Metalle bzw. Legierungen, z.B. auch hochlegierte Edelstähle in Pulverform , in der Beschichtungsmischung enthalten sein. Diese Beschichtungsmischung wird auf metallisch reine Oberflächen in beliebigen Beschichtungsverfahren, z.B. Spritzen, Tauchen, Tauchschleudern, Streichen, Aufwalzen, in einer oder mehreren Lagen aufgebracht. Das Aufbringen erfolgt insbesondere in entsprechender Dicke. Bei zu dünnen Schichten kann der Fall eintreten, daß die Oberfläche nicht ausreichend abgedeckt ist; zu dicke Schichten würden eine Nitrierung bzw. Karbonitrierung des Substrates bzw. der Oberflächenschicht des Gegenstandes behindern. Es kann vorgesehen sein, jede der aufgebrachten Lagen für sich oder die gesamte aufgebrachte Schicht zu trocknen. Das Trocknen erfolgt vorzugsweise mit trockener Heißluft bei etwa 40̸ bis 80̸ C.

Nach dem Aufbringen und Trocknen der Beschichtung wird die aufgebrachte gegebenfalls nitrier- bzw. karbonitrierbare Metalle bzw. Legierungen enthaltende Schicht durch einen Nitrier-oder Karbonitrierprozeß gehärtet bzw. ausgehärtet; gleichzeitig kann die Oberfläche des die Schicht tragenden Gegenstandes in diesem Gasnitrierverfahren oder Gaskarbonitrierverfahren gehärtet werden. Die Schicht bildet nach der Trocknung eine poröse Matrix, in der gegebenenfalls die kugeligen Metallpigmente festgehalten sind. Diese mikroporöse Matrix kann bei entsprechender Temperatur vom Prozeßgas durchdrungen werden, welches eine Nitrier-oder Karbonitrierhärtung zumindest einer Oberflächenschicht des Basiswerkstoffes, eine Aushärtung des anorganischen Bindemittels ( der Schicht) und/oder eine Nitrierung bzw. Karbonitrierung der Metalle in der aufgebrachten getrockneten Beschichtung bewirkt. Es kann somit eine Härtung der Oberfläche des Grundwerkstoffes und der aufgebrachten Schicht ( gegebenenfalls gleichzeitig mit einer Nitrierung bzw. Karbonitrierung der in dieser Schicht enthaltenen Metalle und/oder Legierungen) in einem Arbeitsgang erfolgen. Bei der Härtung bzw. Nitridbildung entstehen Druckspannungen in der Oberfläche des Substrates und ein Verschluß der Mikroporen auf Grund einer Volumsvergrößerung der Metallpigmente in der aufgebrachten Schicht.

Derartige Schichten zeichnen sich durch eine sehr hohe Temperaturstabilität, ausgezeichneten Korrosionsschutz, hohe Haftfestigkeit, gute Gleit-und Reibeigenschaften sowie gute Verschleißeigenschaften aus, wobei hohe Wechselfestigkeit-und Schwingungsrißkorrosionsbeständigkeit des beschichteten Körpers erreicht werden.

Als Gasnitrier-oder Gaskarbonitrierverfahren kommen beliebige Verfahren, z.B. Ionnitrieren, in Frage. Die einzuhaltenden Temperaturen liegen etwa zwischen 480̸° und 90̸0̸°C. Dabei werden die Metallpulverteilchen und/oder die Oberfläche des Grundwerkstoffes insbesondere gleichzeitig nitriert bzw. karbonitriert und die Schichtmatrix wird gehärtet.

Der Einsatz von kugeligen Metallpigmenten ist vorteilhaft, weil eine dichtere Packung möglich wird und es dabei in der Folge zu einer besseren elektrischen Leitfähigkeit zwischen dem Substrat und dem unedlen Metall und somit zu einer besseren Korrosionsbeständigkeit kommt.

Die dichte Beschichtung weist eine Hitzebeständigkeit, insbesondere bis zu 140̸0̸°C auf, die nur durch den Dampfdruck der eingelagerten bzw. der darunter liegenden Metalle begrenzt wird. Z.B. können Kompressorschaufeln aus Titan oder Cr-Stahl-Verdichterschaufeln, insbesondere zur Erhöhung der Schwingungsrißkorrosionsbeständigkeit, mit derartigen Beschichtungen versehen werden. Da diese Beschichtung dicht ist und keine Oxidation zuläßt, wird auch bei Titankörpern ein sogenanntes Titanfeuer verhindert.

Wenn in einem Arbeitsgang die Schicht und der Grundkörper behandelt werden, ergeben sich maximale Vorteile. Mit einer Nitrid-bzw. Karbonitridbildung ist eine Volumsvergrößerung verbunden, wodurch die Mikroporen der Schicht verschlossen werden und Druckspannungen in der Oberfläche des Substrates entstehen. Dadurch wird auch die Dauerschwingfestigkeit bzw. Wechselfestigkeit des Bauteiles verbessert. Die aufgebrachte Schicht besitzt auf Grund der eingelagerten Metallnitride oder- karbonitride eine sehr hohe Härte. Da diese Schicht auf einer gehärteten Oberfläche des Gegenstandes aufliegt bzw. von dieser getragen wird, ist ein Eindrücken der Beschichtung bzw. eine dadurch erfolgende Beschädigung nicht leicht möglich. Überdies besitzt die aufgebrachte Schicht gute Hafteigenschaften.

Es war völlig überraschend , durch die erfindungsgemäße Vorgangsweise zu derart gute Eigenschaften aufweisenden Beschichtungen zu gelangen. Der Fachmann erwartete ein Aufblähen der Schicht durch die Bildung der Stickstoff-bzw. Stickstoffkohlenstoffverbindungen und dadurch ein Abbröckeln und Abplatzen der Beschichtung beim Nitrieren bzw. Karbonitrieren. Ferner war erwartet worden, daß durch die Volumsvergrößerung der Oberflächenzone des Substrates beim Nitrieren eine Rißbildung in der Beschichtung eintreten würde. Schließlich wurde ein Abbau der Phosphatschicht sowie eine Umwandlung der Metallpigmente und dadurch bedingt eine Verschlechterung der Korrosionsbeständigkeit erwartet.

Überraschend hat es sich hingegen gezeigt, daß die erfindungsgemäßen Schichten eine besonders hohe Härte aufweisen und gut auf dem Grundwerkstoff haften, der durch das Aufsticken in seinen Oberflächenschichten zusätzliche Korrosionsfestigkeit, verbesserte Härte und verbesserte mechanische Langzeiteigenschaften erhält.

Im folgenden wird die Erfindung anhand von Beispielen näher erläutert:
Kompressorbeschaufelungen wurden zur Verbesserung der Dauerfestigkeit im Ammoniakgasstrom nitriert und anschließend gegen Korrosion geschützt. Im Ammoniakstrom erhielt der bei etwa 50̸0̸° bis 520̸°C nitrierte Stahl, z.B. 34 Cr Al 6, nach 20̸ Stunden eine Oberflächenhärte von HV 5 110̸0̸ kp/mm². Als Korrosionsschutz wurden danach metallkeramische Schutzschichten durch Einbrennen bei etwa 350̸°C auf den Grundkörper hergestellt. Durch den Einbrennvorgang für die metallkeramischen Schichten diffundierte jedoch ein Teil des Stickstoffgehaltes der Metalloberfläche ab und die Oberflächenhärte sank nach dem Metallkeramikbeschichtungsprozeß auf Werte , die unter HV 50̸0̸ kp/mm² lagen. Erfindungsgemäß wurde nunmehr so vorgegangen, daß ein Schaufelkörper mit einer Beschichtung, die auf seine Oberfläche aufgetragen und getrocknet wurde, im Ammoniakstrom nitriert wurde. Durch die Stickstoffaufnahme bzw. auf Grund der Nitridbildung entstand eine Volumsvergrößerung in der Oberflächenzone des Stahlgrundkörpers, welcher schließlich eine hohe Oberflächenhärte und die gewünschte Dauerfestigkeit aufweist. Weiters waren ein erhöhter Korrosionsschutz und ein besserer Verschleißwiderstand durch eine Nitridbildung der Metallpigmente in der dichten vollständig ausgehärteten Schutzschicht gegeben.

War bei den Kompressorbeschaufelungen , welche zuerst im Ammoniakgas nitriert wurden und erst anschließend gegen Korrosion geschützt wurden, die verbesserte Dauerfestigkeit auf Grund der Gasnitrierung durch den folgenden Beschichtungsvorgang mit dem metallkeramischen Korrosionsschutzüberzug nicht wesentlich verbessert worden, so konnte bei der erfindungsgemäßen Vorgangsweise festgestellt werden, daß die metallkeramischen Schutzschichten, die in unterschiedlichen Schichtdicken aufgetragen werden konnten, und der Metallkörper ( z.B. 34 Cr Al 6 ), der im Ammoniakstrom gemeinsam mit der Schutzschicht bei 520̸° bis 540̸° C nitriert wurde, keine nennenswerten Abweichungen bzw. Minderungen an Oberflächenhärte HV 5 110̸0̸ kp/mm² gegenüber einem unbeschichtet gasnitrierten Werkstück aufwiesen, wobei wesentlich gesteigerte Dauerfestigkeit und Schwingungsrißkorrosionsbeständigkeit gegeben sind.

Mit ähnlich gutem Erfolg wurden auf diese Weise Automobilteile, z.B. Befestigungselemente aller Art, Schloßteile, Federbeine und ähnliche Teile bearbeitet bzw. beschichtet.

Die erfindungsgemäße Vorgangsweise eignet sich besonders gut für alle Stahlbauteile, die in Gasnitrierungsverfahren gehärtet werden können und über einen guten Korrosions-und Verschleißschutz verfügen sollen. Der Korrosionsschutz wird beträchtlich erhöht, da eine metallkeramische Schutzschicht auf Basis von unedlen Metallen bei dieser Behandlung erheblich leitfähiger wird und der spezifische elektrische Widerstand der Schicht unter 10̸ Ohm liegt, sodaß die Schicht bzw. die eingelagerten Metallpigmente im korrosiven Klima als Opferanode wirksam werden kann bzw. können. Es zeigte sich ferner, daß im Vergleich mit nach dem Stand der Technik beschichteten Teilen die Schicht des Gegenstandes Härtewerte aufwies, die um mindestens 50̸ % , vorzugsweise 75 %, höher liegen als die des Grundwerkstoffes.

Der Beschichtungsmasse können zur Verbesserung ihrer Eigenschaften ( Wärmedämmung, Oxidationsschutz, Korrosionsschutz ) Cr₂O₃, TiO₂, Al₂O₃, MgO, SiO₂, ZrO₂, CaO, CaCO₃, Y₂O₃, MgO, HfO₂, amorphes und/oder kristallines Bor, SiC, MoSi₂, gesintertes TiN, ZrN, TiB₂, ZrB₂, und/oder ähnliche Stoffe einzeln oder gemeinsam zugesetzt werden.

Der Schicht werden als Metall- bzw. Legierungspulver einzeln oder gemeinsam vorzugsweise Al, Ni, Mg, C, Cr, W, P, Mo, Ni, Si, B, Fe, Nb, Zn, ZrO CaO, HfO , Al O und/oder MgO zugegeben, z.B. Celsit V ( C 1,1, Cr 2,8, W 4,5, Rest Kobalt), Celsit 50̸ P ( C 2, Cr 28, Mo 3,7, Ni 6,5, W 10̸, Rest Kobalt), Niborit 6 ( C 0̸,8, Si 4,3, Cr 1,6, B 3,5, Fe 45, Rest Ni ), Ledurit 76-P ( C 5,4, Si 1,4, Cr 12, B 1, V 6, Nb 6,5, Rest Fe).

Beschichtungsmischungen können z.B. folgende Gehalte aufweisen:
1) CrO₃ 90̸ g, H₃PO₄ 320̸ g, TiO₂ 50̸ g,
   H₂O 950̸ g, MgO 10̸g,
2) H₂O 60̸0̸ g, H₃PO₄ 30̸0̸g, CrO₃ 150̸ g,
   MgO 60̸ g
3) H₂O 30̸0̸ g, H₃PO₄ 10̸0̸ g, H₃PO₃ 10̸0̸g,
   CrO₃ 150̸ g, MgO 50̸ g.

Allgemein kann das für die Schicht eingesetzte Bindemittel Füllstoff-Metallpulver von 20̸ % Gewicht bis 65 % Gewicht, vorzugsweise 50̸ % Gewicht, Salze von 2,5 bis 22 % in der Trockensubstanz und keramische Anteile von 2,5 bis 50̸ % in der Trockensubstanz enthalten.

Die Zeitdauer des Nitrierens bzw. Karbonitrierens wird von der Eindringtiefe bzw. der gewünschten Schichtdicke bestimmt und beträgt üblicherweise 1 bis 10̸0̸ Stunden, vorzugsweise 1 bis 20̸ Stunden. Mit dem erfindungsgemäßen Verfahren können keramische Schichten auf nitrier- bzw. karbonitrierbaren Grundkörpern bzw. nitrier- bzw. karbonitrierbare Schichten auf gegebenenfalls nitrier- bzw. karbonitrierbaren Grundkörpern ausgebildet werden. Zu bemerken ist, daß die meisten Stähle in gewissen Grenzen nitrierbar bzw. karbonitrierbar sind bzw. Fe- Nitride, Cr-Nitride usw. ausbildbar sind.

Im wesentlichen besteht die anorganische keramische Außenschicht bzw. das Bindemittel der Außenschicht aus (Poly)Phasphatverbindungen des Chroms und/oder Molybdäns, die bei den erhöhten Temperaturen eines Nitrier- bzw. Karbonitrierverfahrens ausgehärtet werden.

## Patentansprüche

1. Verfahren zum Beschichten von metallischen Gegenständen, z.B. Werkstücken, insbesondere zur Verbesserung des Korrosions-und Verschleißverhaltens dieser Gegenstände, bei dem auf die Gegenstände eine wässerige, saure, Phosphationen und Ionen aus der Gruppe der Chromat-oder Molybdationen und gegebenenfalls Metall oder Legierungspulver und/oder dispergierbare keramische Stoffe, z.B. Metalloxide wie Aluminiumoxid, enthaltende Beschichtungsmischung aufgebracht, getrocknet und ausgehärtet wird, dadurch gekennzeichnet, daß die getrocknete Beschichtung und/oder Oberflächenschicht bzw. oberflächennahe Schicht des metallischen Grundwerkstoffes der Gegenstände in einem Gas-Nitrier- oder Gas-Karbonitrierverfahren gehärtet wird (werden).

2. Verfahren nach Anspruch 1, dadurch gekennzeichnet, daß eine Beschichtungsmischung eingesetzt wird, die Pulver von nitrier-und/oder karbonitrierbaren Metallen und/oder Legierungen enthält, die von zugesetzten Tensiden in Schwebe gehalten werden, und die in der getrockneten Beschichtungsmischung enthaltenen Metalle bzw. Legierungen nitriert bzw. karbonitriert werden.

3. Verfahren nach Anspruch 2, dadurch gekennzeichnet, daß die Metallpulverteilchen eine Korngröße von weniger als 10̸0̸ µm, vorzugsweise weniger als 50̸ µm, besitzen.

4. Verfahren nach Anspruch 2 oder 3, dadurch gekennzeichnet, daß als nitrier-und/oder karbonitrierbare Metalle Al, Zn, Sn, Ti, Zr, Ta, Nb, V, Mg, Cr und/oder nitrid-oder karbonitridbildende Legierungen eingesetzt werden.

5. Verfahren nach einem der Ansprüche 2 bis 4, dadurch gekennzeichnet,daß die Metallpulver zumindest ein Edelstahlpulver umfassen.

6. Verfahren nach einem der Ansprüche 1 bis 5, dadurch gekennzeichnet, daß als metallischer Grundwerkstoff ein Stahl eingesetzt wird.

7. Verfahren nach einem der Ansprüche 1 bis 6, dadurch gekennzeichnet, daß die Beschichtungsmischung als keramische Teilchen Metalloxide, Oxide von seltenen Erden-Metallen, MgO, Cr₂O₃, TiO₂, Al₂O₃, SiO₂, CaO, ZrO₂, CaCO₃, B-Verbindungen, SiC und/oder MoSi₂ enthält.

8. Verfahren nach Anspruch 5, dadurch gekennzeichnet, daß die Korngröße der keramischen Teilchen bzw. der Metalloxide weniger als 20̸ µm, vorzugsweise weniger als 10̸ µm, insbesondere weniger als 5 µm, beträgt.

9. Verfahren nach einem der Ansprüche 1 bis 8, dadurch gekennzeichnet, daß die Beschichtungsmischung gegebenenfalls in mehreren Lagen in einer Menge aufgebracht wird, die zu einer Dicke in getrocknetem Zustand von 2 bis 20̸0̸ µm.

10. Verfahren nach einem der Ansprüche 1 bis 9, dadurch gekennzeichnet, daß die Temperatur beim Nitrieren auf 480̸°bis 580̸° eingestellt wird.

11. Verfahren nach einem der Ansprüche 1 bis 10̸, dadurch gekennzeichnet, daß die auf dem Gegenstand aufgebrachte Beschichtungsmischung mit Heißluft bei Temperaturen von 40̸° bis 80̸°C getrocknet wird.

12. Verfahren nach einem der Ansprüche 1 bis 11, dadurch gekennzeichnet, daß die Beschichtungsmischung auf einen pH-Wert von 1 bis 4,5 eingestellt wird.

13. Verfahren nach einem der Ansprüche 1 bis 12, dadurch gekennzeichnet, daß die Metallpulver in die Beschichtungsmischung eingerührt und homogen verteilt werden.

14. Metallischer Gegenstand, hergestellt nach einem Verfahren gemäß einem der Ansprüche 1 bis 13, mit einer korrosions- und verschleißfesten Oberflächenschicht, wobei der Basisteil, der aus einem gegebenenfalls nitrierbarem oder karbonitrierbarem Metall bzw. einer gegebenenfalls derartige Eigenschaften aufweisenden Legierung, z.B. Nitrierstahl, besteht und gegebenfalls eine nitrierte oder karbonitrierte Oberfläche aufweist, eine Beschichtung mit einer Dicke von 2 bis 20̸0̸ µm aus einer Chrom- und/oder Molybdän-(Poly)-Phosphat- Verbindung, in der metallische und/oder gegebenenfalls stickstoffenthaltende, aus Metallverbindungen bestehende Teilchen und/oder keramische Teilchen eingelagert sind, trägt und mit einem Gas- Nitrier- oder Gas-Karbontrierverfahren ausgehärtet ist.

15. Gegenstand nach Anspruch 14 mit einer Beschichtungsdicke von 5 bis 150̸ µm, insbesondere von 12 bis 25 µm.

16. Gegenstand nach Anspruch 14 oder 15, bei welchem die in der Beschichtung eingelagerten Teilchen aus mindestens einem, gegebenenfalls zumindest teilweise mit Kohlenstoff und/oder Stickstoff zu einer Verbindung ausreagiertem nitrid- oder karbonitridbildenden Metall wie Al, Ni, Zn, Ti, Zr, Ta, Nb, V, Mg, Cr, Fe oder einer mindestens ein solches Metall enthaltenden Legierung bestehen.

17. Gegenstand nach einem der Ansprüche 14 bis 16, bei welchem die in der Beschichtung eingelagerten keramischen Teilchen Seltene Erden-Oxide, MgO, ZrO2, Al2O3, Cr2O3, CaO oder Mischungen dieser Oxide sind.

18. Gegenstand nach einem der Ansprüche 14 bis 17 mit einer von der Oberflächenschicht nach innen gerichteten Abnahme der örtlichen Nitrid- oder Karbonitridkonzentration.

## Claims

1. A process of coating metal objects, for example workpieces, in particular for improving the corrosion- and wear-behaviour of the said objects, in which an aqueous, acid coating mixture containing phosphate ions and ions from the group of chromate or molybdate ions and where appropriate metal or alloy powder and/or dispersible ceramic substances, for example metal oxides such as aluminium oxide, is applied to the objects, is dried and is hardened, characterized in that the dried coating and/or surface layer of the metallic base material of the objects or the layer thereof close to the surface is hardened in a gas-nitriding or gas-carbonitriding process.

2. A process according to Claim 1, characterized in that a coating mixture is used which contains powders of nitridable and/or carbonitridable metals and/or alloys which are held in suspension by added surfactants, and the metals or alloys contained in the dried coating mixture are nitrided or carbonitrided.

3. A process according to Claim 2, characterized in that the particles of metal powder have a grain size of less than 100 µm, preferably less than 50 µm.

4. A process according to Claim 2 or 3, characterized in that Al, Zn, Sn, Ti, Zr, Ta, Nb, V, Mg, Cr and/or nitride- or carbonitride-forming alloys are used as nitridable and/or carbonitridable metals.

5. A process according to one of Claims 2 to 4, characterized in that the metal powders comprise at least one alloy steel powder.

6. A process according to one of Claims 1 to 5, characterized in that a steel is used as a metallic base material.

7. A process according to one of Claims 1 to 6, characterized in that the coating compound contains metal oxides, oxides of rare-earth metals, MgO, Cr₂O₃, TiO₂, Al₂O₃, SiO₂, CaO, ZrO₂, CaCO₃, B compounds, SiC and/or MoSi₂ as ceramic particles.

8. A process according to Claim 5, characterized in that the grain size of the ceramic particles or of the metal oxides is less than 20 µm, preferably less than 10 µm, and in particular less than 5 µm.

9. A process according to one of Claims 1 to 8, characterized in that the coating mixture is applied optionally in a plurality of layers in a quantity [amounting] to a thickness in the dried state of from 2 to 200 µm.

10. A process according to one of Claims 1 to 9, characterized in that the temperature during nitriding is set at from 480° to 580°.

11. A process according to one of Claims 1 to 10, characterized in that the coating mixture applied to the object is dried with hot air at temperatures of from 40° to 80°C.

12. A process according to one of Claims 1 to 11, characterized in that the coating mixture is set to a pH value of from 1 to 4^{.}5.

13. A process according to one of Claims 1 to 12, characterized in that the metal powders are stirred into the coating mixture and homogeneously distributed.

14. A metal object produced in accordance with a process according to one of Claims 1 to 13, having a corrosion- and wear-resistant surface layer, the base part ― which consists of a metal, optionally nitridable or carbonitridable, or an alloy, optionally having such properties, for example nitride steel, and optionally has a nitrided or carbonitrided surface ― having a coating of a thickness of from 2 to 200 µm of a chromium and/or molybdenum (poly)phosphate compound, in which metallic and/or optionally nitrogen-containing particles consisting of metal compounds and/or ceramic particles are embedded, and being hardened by a gas-nitriding or gas-carbonitriding process.

15. An object according to Claim 14 having a coating thickness of from 5 to 150 µm, in particular from 12 to 25 µm.

16. An object according to Claim 14 or 15, in which the particles embedded in the coating consist of at least one nitride- or carbonitride-forming metal ― optionally reacted at least partially with carbon and/or nitrogen to form a compound ― such as Al, Ni, Zn, Ti, Zr, Ta, Nb, V, Mg, Cr, Fe or an alloy containing at least one such metal.

17. An object according to one of Claims 14 to 16, in which the ceramic particles embedded in the coating are rare-earth oxides, MgO, ZrO₂, Al₂O₃, Cr₂O₃, CaO or mixtures of the said oxides.

18. An object according to one of Claims 14 to 17 with a reduction of the local nitride or carbonitride concentration in the inward direction from the surface layer.

## Revendications

1. Procédé de revêtement d'objets métalliques, de pièces par exemple, en vue notamment d'améliorer leur comportement à la corrosion et à l'usure, procédé dans lequel est mis en place, séché et durci par précipitation un mélange de revêtement aqueux, acide, contenant des ions phosphate et des ions du groupe des ions chromate ou molybdate et éventuellement des poudres métalliques ou d'alliages et/ou des substances céramiques en dispersion, par exemple des oxydes métalliques comme l'oxyde d'aluminium, caractérisé en ce que le revêtement séché et/ou la couche superficielle, ou la couche proche de la surface, du métal de base des objets métalliques est (sont) durci(s) dans un processus de nitruration ou de carbonitruration en phase gazeuse.

2. Procédé selon la revendiciation 1, caractérisé en ce qu'un mélange de revêtement est utilisé, qui contient des poudres de métaux et/ou d'alliages nitrurables ou carbonitrurables, lesquelles sont maintenues en suspension par un apport d'agents tensioactifs et en ce que les métaux ou alliages contenus dans le mélange séché sont nitrurés ou carbonitrurés.

3. Procédé selon la revendication 2, caractérisé en ce que les particules de poudre métalliques ont une grosseur de grains inférieure a 100 µm, à 50 µm de préférence.

4. Procédé selon la revendication 2 ou 3, caractérisé en ce que les métaux nitrurables ou carbonitrurables utilisés sont Al, Zn, Sn, Ti, Zr, Ta, Nb, V, Mg, Cr et/ou des alliages formant des nitrures ou des carbonitrures.

5. Procédé selon l'une des revendications 2 à 4, caractérisé en ce que les poudres métalliques comportent au minimum une poudre d'acier spécial.

6. Procédé selon l'une des revendications 1 à 5, caractérisé en ce que le métal de base utilisé est un acier.

7. Procédé selon l'une des revendications 1 à 6, caractérisé en ce que le mélange de revêtement contient, comme particules, céramiques d'oxyde métallique, des oxydes de métaux terreux rares, MgO, Cr₂O₃, TiO₂, Al₂O₃, SiO₂, CaO, ZrO₂, CaCO₃, composés de l'or, SiO et/ou MoSi₂.

8. Procédé selon la revendication 5, caractérisé en ce que la grosseur de grains des particules céramiques ou des oxydes métalliques est inférieure a 20 µm, à 10 µm de préférence, à 5 µm particulièrement.

9. Procédé selon l'une des revendications 1 à 8, caractérisé en ce que le mélange de revêtement est éventuellement appliqué en plusieurs couches et pour une quantité, à l'état séché, allant pour une couche de 2 à 200 µm.

10. Procédé selon l'une des revendications 1 à 9, caractérisé en ce que la température pendant la nitruration est de 480 à 580°.

11. Procédé selon l'une des revendications 1 à 10, caractérisé en ce que le mélange de revêtement appliqué sur l'objet est séché à l'air chaud a des températures allant de 40 à 80°C.

12. Procédé selon l'une des revendications 1 à 11, caractérisé en ce que la valeur pH du mélange de revêtement va de 1 à 4,5.

13. Procédé selon l'une des revendications 1 à 12, caractérisé en ce que les poudres métalliques sont délayées dans le mélange de revêtement et réparties de manière homogène.

14. Objet métallique, fabriqué selon un procédé conforme à l'une des revendications 1 à 13, comportant une couche superficielle résistant à la corrosion et a l'usure, tandis que l'élément de base, qui se compose d'un métal éventuellement nitrurable ou carbonitrurable ou d'un alliage présentant éventuellement des propriétés semblables, un acier nitruré par exemple, et qui présente éventuellement une surface nitrurée ou carbonitrurée, porte un revêtement de 2 à 200 µm d'épaisseur d'un composé (poly)phosphaté de chrome et/ou de molybdène, composé dans lequel sont incorporées des particules métalliques et/ou éventuellement contenant de l'azote constituées de composés métalliques et/ou des particules céramiques et est durci par précipitation dans un processus de nitruration ou de carbonitruration en phase gazeuse.

15. Objet selon la revendication 14, dont l'épaisseur de revêtement va de 5 à 150 µm, de 12 à 25 µm notamment.

16. Objet selon la revendication 14 ou 15, pour lequel les particules incorporées dans le revêtement se composent au munimum d'un métal formant des nitrures ou des carbonitrures, réagissant éventuellement partiellement au moins, avec du carbone et/ou de l'azote en un composé, de métal réactif formant des nitrures ou carbonitrures tel que Al, Ni, Zn, Ti, Zr, Ta, Nb, V, Mg, Cr, Fe ou un alliage comportant au moins un tel métal.

17. Objet selon l'une des revendications 14 à 16, pour lequel les particules céramiques incorporées dans le revêtement sont des oxydes de terres rares, MgO, ZrO₂, Al₂O₃, Cr₂O₃, CaO ou des mélanges de ces oxydes.

18. Objet selon l'une des revendications 14 à 17, comportant une concentration locale en nitrures ou en carbonitrures décroissante de la couche superficielle vers l'intérieur.
